# EUROPÄISCHE PATENTANMELDUNG

(11) **EP 0 665 297 A1**
(43) Veröffentlichungstag der Anmeldung: **02.08.1995**
(21) Anmeldenummer: 94117869.1
(22) Anmeldetag: 11.11.1994
(51) Int. Cl.: C22C 5/02, A44C 27/00

(54) **Goldlegierung für Schmuckzwecke**

(30) Priorität: 12.11.1993 DE 9317318 U; 25.03.1994 DE 9405105 U
(71) Anmelder: Müller, Manfred, D-75181 Pforzheim (DE)
(72) Erfinder: Müller, Manfred, D-75181 Pforzheim (DE)
(74) Vertreter: Twelmeier, Ulrich, Dipl. Phys.

(57) **Zusammenfassung**

9-karätige Goldlegierung aus 37,5 % Gold, 14,5 bis 15,5 % Silber, 42 bis 43 % Kupfer und 4,5 bis 5,5 % Zink für Schmuckzwecke. 10-karätige Goldlegierung aus 41,7 % Gold, 12,0 bis 13,0 % Silber, 40 bis 41,5 % Kupfer und 4,5 bis 5,5 % Zink für Schmuckzwecke.

## Beschreibung

Die Erfindung betrifft eine 9-karätige und eine 10-karätige Goldlegierung mit Silber, Kupfer und Zink als Legierungsbestandteilen.

Eine 9-karätige Goldlegierung enthält 37,5 Gew.-% Gold, eine 10-karätige Goldlegierung enthält 41,7 Gew.-% Gold, mit herstellungstypischen Abweichungen von weniger als ±0,5 %.

Je niedriger der Goldgehalt einer Goldlegierung ist, desto schwieriger wird es, einen typisch goldgelben Farbton der Legierung zu erzielen, wie ihn die Käufer von Schmuckwaren wünschen. Hinzu kommt, dass bei der Wahl der Legierungszusammensetzung nicht nur auf den Farbton, sondern auch auf die Verarbeitbarkeit der Legierung geachtet werden muss. Es haben sich deshalb bei den niederkarätigen Goldlegierungen (8 Karat, 9 Karat) zwei Legierungstypen durchgesetzt: Eine Legierung in Drahtform, die sich zur Verarbeitung auf Kettenmaschinen eignet und deshalb relativ weich ist, was durch einen relativ hohen Messing- und Kupferanteil erreicht wird, wodurch die Legierung einen rötlichen Farbton erhält, der von den Käufern nicht besonders geschätzt wird. Zum anderen eine Legierung für das Herstellen von Schmuckwaren im Gießverfahren (Schleuderguß); dafür benötigt man wesentlich härtere Legierungen, was man durch einen höheren Silberanteil erreicht, der die Legierung hellgelb und blasser macht als erwünscht.

Es ist deshalb üblich, Schmuckwaren aus niederkarätigen Goldlegierungen zur Korrektur des Farbtons einer Hauchvergoldung in einem hochkarätigen elektrolytischen Goldbad zu unterziehen. Eine solche Hauchvergoldung wird auch als Flash bezeichnet.

Aus der FR-C- 2,305,523 ist eine 9-karätige Goldlegierung bekannt, die 37,5 % Gold, 38,5 bis 59 % Kupfer, 3,5 bis 9 % Silber und 0 bis 15 % Zink enthält. Diese Legierung soll sich durch gute Lötbarkeit auszeichnen, deckt aber durch die sehr weit gesteckten Zusammensetzungsgrenzen einen so großen Bereich an Eigenschaften sowohl hinsichtlich des Farbtons als auch der Verarbeitbarkeit ab, dass eindeutige, allgemein gültige Aussagen dazu nicht möglich sind.

Die DE-C-30 01 591 offenbart eine 9-karätige Goldlegierung mit 47 bis 48,2 % Kupfer, 8,5 bis 10,12 % Silber und 4,19 bis 7 % Zink und bevorzugt eine 9-karätige Goldlegierung mit 47,18 bis 47,94 % Kupfer, 8,875 bis 9,69 % Silber und 4,875 bis 6,31 % Zink. Ferner offenbart die DE-C-30 01 591 eine 10-karätige Goldlegierung mit 43,8 bis 44,9 % Kupfer, 7,9 bis 9,44 % Silber und 3,9 bis 6,5 % Zink und sie bevorzugt eine 10-karätige Goldlegierung mit 44 bis 44,7 % Kupfer, 8,3 bis 9 % Silber und 4,5 bis 5,9 % Zink. Diese Legierungen sollen formbar sein und keiner Hauchvergoldung bedürfen. Tatsächlich sind sie jedoch nach dem Publikumsgeschmack zu rötlich und von der Verarbeitbarkeit her (ausgenommen auf Kettenmaschinen) zu weich. Eine Farbtonverbesserung würde man durch einen Nickelzusatz erreichen können. Nickel wird jedoch aus Gründen der Verträglichkeit zunehmend abgelehnt und kommt als Legierungszusatz deshalb nicht mehr infrage.

Der vorliegenden Erfindung liegt die Aufgabe zugrunde, nickelfreie 9-karätige und 10-karätige Goldlegierungen zu finden, die im Farbton dem bevorzugten N2-Farbton nahekommen und sich sowohl zum Verarbeiten auf Kettenmaschinen als auch zum Verarbeiten durch Tiefziehen (Herstellen von Medaillons aus einem Goldlegierungsblech) als auch zum Verarbeiten durch Anwenden eines in der Schmucktechnik üblichen Gießverfahrens eignen.

Diese Aufgabe wird für eine 9-karätige Goldlegierung gelöst durch eine Goldlegierung mit der im Anspruch 1 angegebenen Zusammensetzung, deren Optimum bei einem Gehalt von 15 Gew.-% Silber, 42,5 Gew.-% Kupfer und 5 Gew.-% Zink liegt.

Für eine 10-karätige Legierung wird diese Aufgabe gelöst durch eine Goldlegierung mit der im Anspruch 3 angegebenen Zusammensetzung, deren Optimum bei einem Gehalt von 12,5 Gew.-% Silber, 40,8 Gew.-% Kupfer und 5 Gew.-% Zink liegt.

Überraschenderweise hat sich gezeigt, dass diese Legierungen nicht nur einen ansprechenden Farbton, sondern in gegossenem Zustand auch eine für das Verarbeiten günstige mittelhohe Härte von 160 H_{V} (9-karätige Legierung) bzw. von 150 H_{V} (10-karätige Legierung) haben. Versuche haben ergeben, dass aus den Legierungen hergestellte Drähte auf Kettenmaschinen verarbeitbar sind und dass die Legierungen trotz ihres für Schleuderguß-Legierungen unüblichen Zinkgehaltes durch Vakuum-Schleudergießen verarbeitbar sind. Durch Kaltverformen steigt die Härte der Legierung bis auf über 250 H_{V} an, die z.B.durch Walzen mit einem Verformungsgrad (Dickenabnahme) von 50 % erreicht werden. Durch Glühen, z.B. 10 bis 20 min bei 650°C an Luft, und anschließendes Abschrecken kann die Kaltverfestigung wieder rückgängig gemacht und eine niedrige Härte von ca. 130 H_{V} erreicht werden. Bleche aus der erfindungsgemässen Legierung mit solcher mittelhoher Härte sind sehr leicht tiefziehfähig, so dass z.B. Medaillonschalen sehr leicht aus dieser Legierung geformt werden können, wobei sich als weiterer Vorteil gezeigt hat, dass die Medaillonhalbschalen durch das Tiefziehen wieder härter werden, typisch eine Härte von ca. 190 H_{V} erreichen, und dadurch ausreichende mechanische Stabilität auch bei dünnen Blechdicken von nur 0,2 - 0,3 mm gewinnen. Die durch das Tiefziehen gewonnene Härte kann bis zu einem nachfolgenden Lötvorgang, der z.B. bei 730° C - 780° C in einem Durchlaufofen durchgeführt werden kann, bewahrt werden. Zur Herstellung der Legierungen werden deren Bestandteile im beanspruchten Mengenverhältnis bei etwa 1000° C in einem Schmelztiegel erschmolzen und die Schmelze in eine 650° C heiße Küvette gegossen, in welcher man die Legierung an Luft abkühlen läßt. Die Legierungen haben eine ansprechende, sattgelbe Farbe, ähnlich dem Farbton N2.

## Patentansprüche

1. 9-karätige Legierung für Schmuckzwecke aus 37,5 Gew.-% Gold mit Silber, Kupfer und Zink,
**dadurch gekennzeichnet,** dass sie 14,5 bis 15,5 Gew.-% Silber, 42 bis 43 Gew.-% Kupfer und 4,5 bis 5,5 Gew.-% Zink enthält.

2. Legierung nach Anspruch 1,
**dadurch gekennzeichnet,** dass sie 15 Gew.-% Silber, 42,5 Gew.-% Kupfer und 5 Gew.-% Zink enthält.

3. 10-karätige Legierung für Schmuckzwecke aus 41,7 Gew.-% Gold mit Silber, Kupfer und Zink,
**dadurch gekennzeichnet,** dass sie 12,0 bis 13,0 Gew.-% Silber, 40 bis 41,5 Gew.-% Kupfer und 4,5 bis 5,5 Gew.-% Zink enthält.

4. Legierung nach Anspruch 3,
**dadurch gekennzeichnet,** dass sie 12,5 Gew.-% Silber, 40,8 Gew.-% Kupfer und 5 Gew.-% Zink enthält.
